# EUROPÄISCHE PATENTSCHRIFT

(11) **EP 0 170 796 B1**
(45) Veröffentlichungstag und Bekanntmachung des Hinweises auf die Patenterteilung: **14.04.1993**
(21) Anmeldenummer: 85105864.4
(22) Anmeldetag: 13.05.1985
(51) Int. Cl.: G21F 9/12

(54) **Verfahren zur Trennung von grossen Mengen Uran von geringen Mengen von radioaktiven Spaltprodukten, die in wässrigen, basischen, karbonathaltigen Lösungen vorliegen**
Process for separating great amounts of uranium from small amounts of fission products which are present in aqueous basic solutions containing carbonate
Procédé pour séparer de grandes quantités d'uranium à partir de faibles quantités de produits de fission radio-actifs présents dans des solutions aqueuses basiques contenant du carbonate

(30) Priorität: 04.08.1984 DE 3428877
(43) Veröffentlichungstag der Anmeldung: 12.02.1986
(73) Patentinhaber: KERNFORSCHUNGSZENTRUM KARLSRUHE GMBH, D-76050 Karlsruhe (DE)
(72) Erfinder: Sameh, Abdel Hadi Ali, Dr., D-7505 Ettlingen (DE); Haag, Jürgen, D-6520 Worms 23 (DE)

(56) Entgegenhaltungen:
- US-A- 2 864 667
- US-A- 3 835 044
- US-A- 4 460 547

## Beschreibung

Die Erfindung betrifft ein Verfahren zur Trennung von großen Mengen Uran von geringen Mengen von radioaktiven Spaltprodukten, die in wäßrigen basischen, karbonathaltigen Lösungen vorliegen, unter Verwendung eines organischen, basischen Anionenaustauschers.

Bisher wurden Kernreaktorbrennelemente zur Rezyklierung bestrahlter Kernbrennstoffe aus Verbindungen bzw. Legierungen von hochangereichertem Uran in Salpetersäure gelöst und das Uran durch Flüssig/Flüssig-Extraktion, wie z.B. im Purex-Prozeß oder bei der Aminextraktion oder bei säulenchromatographischen Trennoperationen, abgetrennt und in salpetersaurem Medium aufgearbeitet.

Die salpetersaure Rezyklierung von Kernbrennstoffen, vor allem der Purex-Prozeß, ist eine längst bekannte und bewährte Verfahrensweise; sie ist jedoch bei der Aufarbeitung kurz abgekühlter Targets (Kühlungsdauer beispielsweise 1 - 30 Tage) äußerst problematisch. Die Nachteile sind folgende:
- Die Anwesenheit der kürzer lebigen Spaltprodukte, vor allem Jod-131 und Xenon-133, macht den Einsatz von Rückhalte- bzw. Verzögerungsstrecken zwingend notwendig. Durch die Verwendung von Salpetersäure - andere Säuren scheiden aufgrund ihrer Korrosivität aus - und der damit verbundenen Möglichkeit einer NO₂-Entwicklung darf das wirksamste und zugleich wirtschaftlichste Filtermaterial Aktivkohle nicht eingesetzt werden, da sonst im Falle einer NO₂-Freisetzung akute Brandgefahr in den Abgasstrecken bestünde.
- Sämtliche Flüssig/Flüssig-Extraktionsprozesse sind für hochgradig mit J-131 und Xe-133 befrachteten Systeme (wie in diesem Fall) außerordentlich schwer beherrschbar, da neben der Xe-133-Emissionsgefahr die weitere, erheblich folgenschwerere Möglichkeit der HJ- und Jod-Emission aus dem sauren System besteht.
   Ein weiterer Nachteil der Flüssig/Flüssig-Extraktion ist der notwendige erhöhte Aufwand, um die Brandgefahr zu vermeiden, verursacht durch den Extraktionsmittelverdünner. Der Einsatz von nicht brennbaren Verdünnern, wie Tetrachlorkohlenstoff, ist in diesem extrem hochaktiven System aufgrund der ausgeprägten Strahlenempfindlichkeit und der erhöhten Korrosionsgefahr durch die freiwerdende Salzsäure nicht empfehlenswert.
- Sämtliche bisher bekannten leistungsfähigen extraktionschromatografischen Verfahren erfolgen in sauren Systemen und beinhalten neben dem bereits angeführten Nachteil der HJ- bzw. J₂-Freisetzung einen weiteren großen Nachteil und zwar die Fixierung des Urans, dem Hauptanteil im Prozeßstrom, bei verminderter Rückhaltung der Spaltprodukte. Der Nachteil dieser Vorgehensweise liegt auf der Hand: Hier müssen zur Kernbrennstoffrückhaltung unvergleichbar größere Kolonnenvolumina bereitgestellt werden.

Aufarbeitung von durch Spaltprodukte extrem verunreinigtes Urandioxid bzw. Alkalidiuranatrückständen hoher U-235-Anreicherung, wie sie nach dem alkalischen Aufschluß von Material-Test-Reaktor-Brennelementen anfallen: Die Elemente bestehen überwiegend aus mit Aluminium umhüllter Uran/Aluminiumlegierung der ungefähren Zusammensetzung UAl₃; wegen des schwankenden Al-Gehaltes in der Verbindung wird meistens die Bezeichnung UAlₓ verwendet. Dieser Brennelementtyp wird häufig als Ausgangstarget zur Produktion von Spaltproduktnukliden für die Nuklearmedizin und -technik eingesetzt; dazu werden meist kleinere Elemente bei thermischen Neutronenflüssen von ca.
5 bis 10 Tage bestrahlt. Um die Zerfallsverluste des gewünschten Nuklids zu minimieren, werden die Targets nach einer Mindestabkühlzeit von ca. 12 Stunden zu der Aufarbeitungsanlage transportiert. Als erster chemischer Schritt dient in der Regel ein alkalischer Aufschluß des Targets mit 3 - 6 molarer Natronlauge bzw. Kalilauge; dabei gehen der Hauptbestandteil der Platte, das Aluminium, und die in diesem Medium löslichen Spaltprodukte, wie die Alkali- und Erdalkalikationen sowie Antimon, Jod, Tellur, Zinn und Molybdän in Lösung, während die flüchtigen Spaltprodukte, vor allem das Xenon, zusammen mit dem aus der Al-Auflösung gebildeten Wasserstoff, den Auflöser am oberen Ende des Rückflußkühlers verlassen. Der Wasserstoff kann über CuO zu Wasser oxidiert werden, während das Xenon vorzugsweise bei Normaltemperatur auf Aktivkohleverzögerungsstrecken zurückgehalten wird. Als unlöslicher Rückstand verbleiben das nicht abgebrannte Uran, in der Regel ca. 99 % der anfänglich bestrahlten Menge, als UO₂ bzw. Alkalidiuranat gemeinsam mit den unlöslichen Spaltproduktspezies, vor allem Ruthenium, Zirkonium, Niob und die Lanthanoide in Form ihrer Oxide.

Dieser Rückstand wird in an sich bekannter Weise unter Einwirkung von Luft oder eines Oxidationsmittels, wie z.B. H₂O₂ oder Hypochlorit, mit einer wäßrigen, Karbonat- und Hydrogenkarbonationen enthaltenden Lösung von pH 5 bis pH 11 behandelt. Die Konzentration der Karbonationen kann in dieser Lösung maximal 2,5 M/l, die der Hydrogenkarbonationen maximal ca. 1,0 M/l betragen. Während dieser Behandlung gehen die Oxide des Urans und der genannten Spaltprodukt-Spezies als Karbonato-Komplexe in Lösung.

Aus wirtschaftlichen und sicherheitstechnischen Aspekten muß dieser kurz gekühlte, extrem kontaminierte Kernbrennstoff rezykliert, erneut targetiert und dann ausgelagert werden. Der übliche Weg mit der salpetersauren Auflösung scheidet jedoch für eine im technischen Maßstab durchführbare Aufarbeitung kurz abgekühlter Brennelemente, wie bereits ausgeführt, aus, wegen der auch nach dem Aufschluß erhöhten Jod-131-Kontamination sowie der bekannten Brandgefahr der Aktivkohle in Gegenwart von Stickoxiden.

Der Erfindung liegt die Aufgabe zugrunde, ein Verfahren zu schaffen, mit welchem in einer wäßrigen, basischen, karbonathaltigen Lösung vorliegende Uran-Werte einerseits von Spaltprodukten aus der Gruppe Ruthenium, Zirkonium, Niob und Lanthanoiden andererseits, voneinander mit verhältnismäßig hohem Dekontaminationsgrad getrennt werden können. Insbesondere sollen mit dem erfindungsgemäßen Verfahren Uran oder die Spaltprodukte Ruthenium, Zirkonium, Niob und Lanthanoiden nach dem alkalischen Aufschluß eines Brennelementes eines Material-Test-Reaktors (MTR) weitgehend dekontaminiert erhalten werden können. Das Verfahren soll betriebssicher und abfallarm durchführbar sein und auf nur wenige Tage abgekühlte urandioxid- und alkalidiuranathaltige Rückstände anwendbar sein.

Die Aufgabe wird in einfacher Weise erfindungsgemäß dadurch gelöst, daß
a) die wäßrige Lösung auf ein Verhältnis der Uranylionen-Konzentration zu Karbonationen- bzw. CO₃⁻⁻/HCO₃⁻-Konzentration von 1(UO₂⁺⁺) zu 4,5(CO₃⁻⁻ bzw. CO₃⁻⁻/HCO₃⁻) oder darunter bei einer maximalen U-Konzentration von nicht mehr als 60 g/l eingestellt wird,
b) die eingestellte Lösung zur Adsorption der Spaltproduktionen bzw. der Spaltprodukte enthaltenden Ionen über einen basischen Anionenaustauscher aus einer mit zu einem überwiegenden Teil tertiären und zu einem geringen Teil quarternären Ammoniumgruppen versehenen Polyalken-Matrix geleitet wird und der nicht adsorbierte Uranyl-karbonato-Komplex durch Abtrennen der uranhaltigen, verbleibenden Lösung vom Ionenaustauscher weitgehend spaltproduktfrei wiedergewonnen bzw. dekontaminiert wird und
c) der mit Spaltprodukten beladene Ionenaustauscher zur Spaltproduktgewinnung oder zur Abfall-Verfestigung geführt wird.

In einer besonderen Ausbildung des erfindungsgemäßen Verfahrens wird die wäßrige Lösung auf ein Verhältnis der Uranylionen-Konzentration zu Karbonationen/Hydrogenkarbonationen-Konzentration von 1 : 5 bis 1 : 8 eingestellt. Vorteilhafterweise wird die wäßrige Lösung bei einer Uran-Konzentration von 60 g/l auf ein Verhältnis UO₂⁺⁺ -Konzentration zu CO₃⁻⁻ /HCO₃⁻ -Konzentration von 1 : 5 eingestellt.

Als basischer Anionenaustauscher wird ein solcher aus Polyalken-epoxypolyamin mit tertiären und quarternären Ammoniumgruppen des chemischen Aufbaus R-N⁺H(CH₃)₂Cl⁻ und R-N⁺(CH₃)₂(C₂H₄OH)Cl⁻, wobei R das Molekül ohne Aminogruppen bedeutet, verwendet.

Vorteilhafterweise weist die wäßrige Lösung eine Hydrogenkarbonationen-Konzentration zwischen 0 und 1 Mol/l auf. Die CO₃⁻⁻-Konzentration in der wäßrigen Lösung beträgt maximal 2,5 M/l und der pH-Wert der wäßrigen Lösung liegt im Bereich von pH 7 bis pH 11.

Das erfindungsgemäße Verfahren ist auch in Abwesenheit von HCO₃⁻-Ionen durchführbar, doch sind die Verfahrensbedingungen leichter einstellbar, wenn in der wäßrigen Lösung HCO₃⁻-Ionen vorhanden sind.

Der Einsatzbereich des Verfahrens umspannt einen großen Konzentrationsschwankungsbereich des zu dekontaminierenden Urans. Ist die Urankonzentration in der Lösung gegenüber der Karbonatkonzentration sehr klein, so daß beispielsweise eine freie CO₃⁻⁻/HCO₃⁻-Konzentration höher als 0,6 Mol/l vorliegt, so kann zur Optimierung der Spaltproduktrückhaltungen der zu große Karbonatüberschuß entweder durch Zudosierung einer Mineralsäure, vorzugsweise HNO₃, zerstört oder durch Zugabe von z.B. Ca(OH)₂ eine bestimmte Menge an Karbonationen weggefangen werden.

Im umgekehrten Fall jedoch, d.h. liegen höhere Urankonzentrationen vor, so muß durch Zugabe von ausreichenden Mengen an CO₃⁻⁻ /HCO₃⁻-Ionen der Uranverteilungskoeffizient so weit minimiert werden, daß die Spaltprodukt-Spezies nicht durch das Uran vom Ionenaustauscher verdrängt werden. Die gewünschten Trennungen lassen sich noch bei Urankonzentrationen von ca. 60 g U/l durchführen. Die Begrenzung des Verfahrens zu höheren U-Konzentrationen hin ist durch die Uranlöslichkeit in Karbonat-Hydrogenkarbonat-Lösungen begründet.

Zwar wurde ein Verfahren zur Abtrennung von Aktinoidenionen aus wäßrigen, basischen, karbonathaltigen Lösungen aus der deutschen Offenlegungsschrift 31 44 974 bekannt, bei welchem die Aktinoidenionen als Karbonato-Komplexe an basischen Ionenaustauschern adsorbiert und nach Abtrennen des beladenen Ionenaustauschers von der Ausgangslösung mit Hilfe einer wäßrigen Lösung wieder vom Ionenaustauscher desorbiert und weiterverarbeitet werden, und bei welchem zur Adsorption der Aktinoidenionen ebenfalls ein basischer Anionenaustauscher aus einer mit zu einem überwiegenden Teil tertiären und zu einem geringen Teil quarternären Ammoniumgruppen versehenen Polyalken-Matrix verwendet wird, doch ist dieses Verfahren nur sinnvoll anwendbar auf wäßrige, karbonathaltige Abfall-Lösungen oder Waschlösungen etc. Für entsprechende Lösungen mit einem relativ hohen Gehalt an Uranyl-Ionen würde der apparative Aufwand zu groß werden und die genaue Einhaltung der Karbonationen-Konzentration im Bereich der Verhältnisse UO₂⁺⁺-Konzentration zu CO₃⁻⁻-Konzentration zwischen 1 : 3 und 1 : 4 nicht in jedem Falle problemlos sein. Außerdem wäre das Verfahren nach der DE-OS 31 44 974 für größere Uran-Konzentrationen in der Lösung zu umständlich, da die Uranylionen, im Gegensatz zum erfindungsgemäßen Verfahren, vom Anionenaustauscher adsorbiert werden, wobei die Spaltproduktionen mit der verbleibenden Lösung durch den Anionenaustauscher hindurch laufen, und das Uran vom Ionenaustauscher wieder eluiert werden muß. Dem gegenüber werden die Uranylionen im erfindungsgemäßen Verfahren an der gleichen Anionenaustauscherart nicht festgehalten, sondern nur die noch vorhandenen Spaltprodukt-Spezies.

Die wesentlichen Vorteile des erfindungsgemäßen Verfahrens liegen darin, daß die Dekontamination des Urans von den noch vorhandenen Spaltprodukten mit einer verhältnismäßig kleinen Menge des Anionenaustauschers, z.B. in einer verhältnismäßig kleinen Ionenaustauschersäule, durchgeführt werden kann, daß der mit den Spaltprodukten beladene Ionenaustauscher in dem Falle, daß nur die Uranwerte wiedergewonnen werden sollen, (mit oder ohne Säule) ohne Zwischenbehandlung direkt zur Abfallbehandlung und -beseitigung gegeben werden kann und in dem Falle, daß die Spaltprodukt-Nuklide gewonnen werden sollen, zur Weiterverarbeitung der Spaltprodukt-Nuklide und Trennung voneinander geführt werden kann. Die Spaltprodukte können mit einer Alkali- oder Ammonium-Karbonatlösung höherer Molarität (ca. 1 bis 2 M/l) oder mit Salpetersäure aus der Ionenaustauschersäule eluiert werden. Durch ein- oder mehrmaliges Wiederholen des erfindungsgemäßen Verfahrens an weiteren kleinen Anionenaustauscherchargen erhält man einen hohen Reinheitsgrad des wiederzugewinnenden Urans.

Aufgrund der raschen Durchführbarkeit des erfindungsgemäßen Verfahrens fällt für die Wiederaufarbeitung und Rückführung des Urans in den Kernbrennstoffkreislauf eine nachteilige Bildung von Degradationsprodukten (wie z.B. bei den Extraktionsverfahren eine solche des Extraktionsmittels oder des Verdünnungsmittels) weg. Das erfindungsgemäße Verfahren zeichnet sich durch eine sehr sichere Prozeßführung aus. Beispielsweise muß der organische Anionenaustauscher in keiner Phase des Verfahrens mit korrosiven oder stark oxidierenden Medien in Kontakt gebracht werden.

Das erfindungsgemäße Verfahren arbeitet mit basischen Medien, die die höchstmögliche Sicherheit gegen Freisetzung flüchtiger Jodkomponenten bieten. Die im erfindungsgemäßen Verfahren verwendete Lösung, welche bis zu maximal 2,5 Mol/l Na₂CO₃ und bei geringerer CO₃⁻⁻-Konzentration bis zu ca. 1 Mol/l NaHCO₃ enthalten kann, ist chemisch denkbar einfach zu beherrschen und strahlenchemisch resistent. Korrosionsprobleme sind nicht vorhanden. Außerdem ist bei dem erfindungsgemäßen Verfahren der Aufwand an Chemikalien, Apparaturen und Arbeitszeit sehr niedrig.

Im folgenden wird die Erfindung anhand zweier beispielhafter Versuche näher erläutert.

In zwei dynamischen Kolonnendurchlaufexperimenten wurden bei verschiedenen Uran zu Karbonat-/Hydrogenkarbonat-Verhältnissen die Wirksamkeit des erfindungsgemäßen Verfahrens untersucht.

Die durchschnittliche Spaltprodukt-Rückhaltung lag bei einem Kolonnendurchlauf unter den angegebenen Beladebedingungen bei > 97 % für Cer, Zirkonium und Niob; bei Ruthenium lag die Rückhaltung bei ca. 80 %.

Nachfolgend sind die Ergebnisse im einzelnen angegeben:

| Aufgabelösung | | |
|---|---|---|
| Volumen: | 100 ml | |
| U-Gehalt: | 1,19 g | |
| U: CO₃⁻⁻/HCO₃⁻: | 1 : 7 | bzw. 1 : 6 |
| Na₂CO₃: | 3,24 g ≙ 90 % | bzw. 2,78 g |
| NaHCO₃: | 0,28 g ≙ 10 % | bzw. 0,24 g |

| Kolonne | |
|---|---|
| Durchmesser: | 15 mm |
| Höhe: | 130 mm |
| Bettvolumen: | 20 ml |
| Aufgabegeschwindigkeit: | ∼0,5 ml/cm² · sec. |
| Nachwaschlsg.: | 0,2 molare Na₂CO₃-Lösung *) |
| Anzahl der Fraktionen: | 4 x 20 |

| | |
|---|---|
| *) anstelle einer Na₂CO₃-Lösung kann auch eine entsprechende andere Alkali- oder Ammonium-Karbonatlösung eingesetzt werden. | |

Ionenaustauscher:
mäßig basischer Anionenaustauscher aus Polyalken-epoxypolyamin mit tertiären und quarternären Ammoniumgruppen mit der Handelsbezeichnung Bio-Rex 5 (der Firma Bio-Rad Laboratories, USA).

### Versuch 1 %-Anteile in den durchgelaufenen Lösungen

| | Uran | Cer | Ruthenium | Zirkonium | Niob |
|---|---|---|---|---|---|
| 100 ml D.L. | 81,7 | 1,66 | 13,43 | 1,36 | 1,06 |
| 20 ml W.l | 14,8 | 0,32 | 4,06 | 0,26 | 0,19 |
| 20 ml W.2 | 2,1 | 0,27 | 1,31 | 0,18 | 0,13 |
| 20 ml W.3 | 0,8 | 0,14 | 0,55 | 0,09 | 0,06 |
| 20 ml W.4 | 0,4 | 0,10 | 0,29 | 0,07 | 0,05 |
| Summe: | 99,8 | 2,49 | 19,64 | 1,96 | 1,49 |
| D.L. = Durchlauf der Speiselösung (100 ml). W. = Waschlösungen | | | | | |

### Versuch 2 %-Anteile in den durchgelaufenen Lösungen

| | | | | | |
|---|---|---|---|---|---|
| 100 ml D.L. | 80,5 | 1,84 | 13,51 | 1,38 | 1,31 |
| 20 ml W.1 | 15,0 | 0,35 | 4,20 | 0,27 | 0,22 |
| 20 ml W.2 | 2,6 | 0,25 | 1,20 | 0,24 | 0,16 |
| 20 ml W.3 | 1,0 | 0,15 | 0,43 | 0,08 | 0,06 |
| 20 ml W.4 | 0,6 | 0,10 | 0,31 | 0,06 | 0,05 |
| Summe: | 99,7 | 2,69 | 19,65 | 2,03 | 1,80 |
| D.L. = Durchlauf der Speiselösung (100 ml). W. = Waschlösungen | | | | | |

## Patentansprüche

1. Verfahren zur Trennung von großen Mengen Uran von geringen Mengen von radioaktiven Spaltprodukten, die in wäßrigen basischen, karbonathaltigen Lösungen vorliegen, unter Verwendung eines organischen, basischen Anionenaustauschers, dadurch gekennzeichnet, daß
a) die wäßrige Lösung auf ein Verhältnis der Uranylionen-Konzentration zu Karbonationen- bzw. CO₃⁻⁻/HCO₃⁻-Konzentration von 1(UO₂⁺⁺) zu 4,5(CO₂⁻⁻ bzw. CO₃⁻⁻/HCO₃⁻ ) oder darunter bei einer maximalen U-Konzentration von nicht mehr als 60 g/l eingestellt wird,
b) die eingestellte Lösung zur Adsorption der Spaltproduktionen bzw. der Spaltprodukte enthaltenden Ionen über einen basischen Anionenaustauscher aus einer mit zu einem überwiegenden Teil tertiären und zu einem geringen Teil quarternären Ammoniumgruppen versehenen Polyalken-Matrix geleitet wird und der nicht adsorbierte Uranylkarbonato-Komplex durch Abtrennen der uranhaltigen, verbleibenden Lösung vom Ionenaustauscher weitgehend spaltproduktfrei wiedergewonnen bzw. dekontaminiert wird und
c) der mit Spaltprodukten beladene Ionenaustauscher zur Spaltproduktgewinnung oder zur Abfall-Verfestigung geführt wird.

2. Verfahren nach Anspruch 1, dadurch gekennzeichnet, daß die wäßrige Lösung auf ein Verhältnis der Uranylionen-Konzentration zu Karbonationen/Hydrogenkarbonationen -Konzentration von 1 : 5 bis 1 : 8 eingestellt wird.

3. Verfahren nach Anspruch 1, dadurch gekennzeichnet, daß die wäßrige Lösung bei einer U-Konzentration von 60 g/l auf ein Verhältnis UO₂⁺⁺-Konzentration zu CO₃⁻⁻/HCO₃⁻-Konzentration von 1 : 5 eingestellt wird.

4. Verfahren nach Anspruch 1, dadurch gekennzeichnet, daß als basischer Anionenaustauscher ein solcher aus Polyalken-epoxypolyamin mit tertiären und quarternären Ammoniumgruppen des chemischen Aufbaus R-N⁺H(CH₃)₂Cl⁻ u. R-N⁺(CH₃)₂(C₂H₄OH)Cl⁻ , wobei R das Molekül ohne Aminogruppen bedeutet, verwendet wird.

5. Verfahren nach Anspruch 1, dadurch gekennzeichnet, daß die wäßrige Lösung eine Hydrogenkarbonationen-Konzentration zwischen 0 und 1 Mol/l aufweist.

6. Verfahren nach Anspruch 1, dadurch gekennzeichnet, daß die CO₃⁻⁻-Konzentration in der wäßrigen Lösung maximal 2,5 M/l beträgt.

7. Verfahren nach Anspruch 1, dadurch gekennzeichnet, daß der pH-Wert der wäßrigen Lösung im Bereich von pH 7 bis pH 11 liegt.

## Claims

1. Method of separating large quantities of uranium from small quantities of radioactive fission products, which are present in aqueous basic solutions containing carbonate, by utilising an organic, basic anion exchanger, characterised in that
a) the aqueous solution is adjusted to a ratio of the uranyl ion concentration relative to the carbonate ion concentration, i.e. the CO₃⁻⁻/HCO₃⁻ concentration of 1(UO₂⁺⁺) to 4.5(CO₃⁻⁻), i.e. CO₃⁻⁻/HCO₃⁻) or less with a maximum U concentration of no more than 60 g/l;
b) the adjusted solution for the adsorption of the fission product ions, i.e. the ions containing fission products, is conducted, via a basic anion exchanger, from a polyalkene matrix, which is provided with a large portion of tertiary ammonium groups and with a small portion of quaternary ammonium groups, and the non-adsorbed uranyl carbonato complex is recovered in a state largely free of fission products, i.e. decontaminated, by separating the remaining, uranium-containing solution from the ion exchanger; and
c) the ion exchanger, which is charged with fission products, is passed-on for the recovery of fission products or for the solidification of waste.

2. Method according to claim 1, characterised in that the aqueous solution is adjusted to a ratio of the uranyl ion concentration to the carbonate ion/hydrogen carbonate ion concentration of l : 5 to 1 : 8.

3. Method according to claim 1, characterised in that the aqueous solution, with a U concentration of 60 g/l, is adjusted to a ratio of the UO₂⁺⁺ concentration to the CO₃⁻⁻/HCO₃⁻ concentration of 1 : 5.

4. Method according to claim 1, characterised in that the basic anion exchanger used is one formed from polyalkene-epoxypolyamine with tertiary and quaternary ammonium groups of the chemical structure R-N⁺H(CH₃)₂Cl and R-N⁺(CH₃)₂(C₂H₄OH)Cl⁻, R representing the molecule without amino groups.

5. Method according to claim 1, characterised in that the aqueous solution has a hydrogen carbonate ion concentration of between 0 and 1 mol/l.

6. Method according to claim 1, characterised in that the maximum CO₃⁻⁻ concentration in the aqueous solution is 2.5 M/l.

7. Method according to claim 1, characterised in that the pH value of the aqueous solution lies in the range of between pH 7 and pH 11.

## Revendications

1. Procédé pour la séparation de grandes quantités d'uranium de faibles quantités de produits de fission radioactifs qui se trouvent dans des solutions aqueuses basiques contenant des carbonates, avec utilisation d'un échangeur d'anions basique organique, caractérisé en ce que
a) on ajuste la solution aqueuse à un rapport de la concentration d'ions uranyle à la concentration d'ions carbonate ou CO₃⁻⁻/HCO₃⁻ de 1(UO₂⁺⁺) à 4,5(CO₃⁻⁻ ou CO₃⁻⁻/HCO₃⁻) ou moins, pour une concentration maximale de U n'excédant pas 60 g/l,
b) on envoie la solution ajustée, pour l'adsorption des ions de produits de fission ou des ions contenant des produits de fission, sur un échangeur d'anions basique à base d'une matrice polyalkylène munie, pour une majeure partie, de groupes ammonium tertiaires et, pour une faible partie, de groupes ammonium tertiaires et, pour une faible partie, de groupes ammonium quaternaires, et on récupère ou décontamine le complexe carbonato-uranyle non adsorbé, dans une large mesure exempt de produits de fission, par séparation de la solution restante, contenant de l'uranium, de l'échangeur d'ions, et
c) on envoie l'échangeur d'ions, chargé de produits de fission, à la récupération de produits de fission ou à la solidification de déchets.

2. Procédé selon la revendication 1, caractérisé en ce que la solution aqueuse est ajustée à un rapport de la concentration d'ions uranyle à la concentration ions carbonate/ions hydrogénocarbonate allant de 1 : 5 à 1 : 8.

3. Procédé selon la revendication 1, caractérisé en ce que, pour une concentration de U de 60 g/l, on ajuste la solution aqueuse à un rapport de la concentration de UO₂⁺⁺ à la concentration de CO₃⁻⁻/HCO₃⁻ de 1 : 5.

4. Procédé selon la revendication 1, caractérisé en ce que, en tant qu'échangeur d'anions basique, on utilise un tel échangeur à base de polyalcène-époxypolyamine à groupes tertiaires et quaternaires de structure chimique R-N⁺H(CH₃)₂Cl⁻ et R-N⁺(CH₃)₂(C₂H₄OH)Cl⁻, R représentant la molécule sans groupe amino.

5. Procédé selon la revendication 1, caractérisé en ce que la solution aqueuse présente une teneur en ions hydrogénocarbonate comprise entre 0 et 1 mole/l.

6. Procédé selon la revendication 1, caractérisé en ce que la concentration de CO₃⁻⁻ dans la solution aqueuse est au maximum de 2,5 M/l.

7. Procédé selon la revendication 1, caractérisé en ce que le pH de la solution aqueuse se situe dans la plage allant de 7 à 11.
